# EUROPÄISCHE PATENTSCHRIFT

(11) **EP 0 164 664 B1**
(45) Veröffentlichungstag und Bekanntmachung des Hinweises auf die Patenterteilung: **20.01.1993**
(21) Anmeldenummer: 85106748.8
(22) Anmeldetag: 31.05.1985
(51) Int. Cl.: H01H 1/02

(54) **Sinterkontaktwerkstoff für Niederspannungsschaltgeräte der Energietechnik**
Sintered contact material for low-tension energy switchgear
Matériau de contact fritté pour appareillages interrupteurs à basse tension de la technique de l'énergie

(30) Priorität: 12.06.1984 DE 3421759
(43) Veröffentlichungstag der Anmeldung: 18.12.1985
(73) Patentinhaber: SIEMENS AKTIENGESELLSCHAFT, 80333 München (DE)
(72) Erfinder: Rothkegel, Bernhard, D-8500 Nürnberg (DE); Haufe, Wolfgang, D-8521 Hessdorf (DE); Müller, Manfred, D-8450 Amberg (DE)

(56) Entgegenhaltungen:
- DE-A- 2 754 335
- DE-A- 3 205 867
- FR-A- 2 433 054
- GB-A- 2 055 398

## Beschreibung

Die Erfindung bezieht sich auf einen Niederspannungsschaltgeräte-Kontaktwerkstoff der Energietechnik aus AgSn0₂, Bi₂0₃ und CuO.

Mit der nicht vorveröffentlichten EP-A-0 118 708, die einen Stand der Technik gemäß Art. 54 (3) EPÜ definiert, wird ein solcher Werkstoff vorgeschlagen, bei dem der Volumenanteil an Summenmetalloxid zwischen 10 % und 25 % mit einem Sn02-Volumenanteil 70 % der Gesamtoxidmenge beträgt.

Für Niederspannungsschaltgeräte der Energietechnik, z.B. in Schützen oder Selbstschaltern, haben sich Kontaktwerkstoffe auf der Basis von Silber-Metalloxiden (AgMeO) als besonders vorteilhaft erwiesen. In der Vergangenheit wurde als Wirkkomponente insbesondere Cadmiumoxid verwendet, wobei speziell diese Kontaktwerkstoffe die gewünschten elektrisch-technologischen Eigenschaften erfüllen und sich im praktischen Langzeiteinsatz von Schaltgeräten bewährt haben. Da aber Cadmium bekanntermaßen zu den toxischen Schwermetallen zählt und beim Abbrand der Kontaktstücke CdO auch an die Umgebung abgegeben wird, sind seit einiger Zeit Bestrebungen im Gange, das CdO möglichst vollständig durch andere Metalloxide zu ersetzen. Die Ersatzwerkstoffe sollen aber einen ebenso kleinen Abbrand im Lichtbogen, sowie geringe Schweißkraft und insbesondere geringe Erwärmung bei Dauerstromführung wie die bewährten AgCdO-Kontaktwerkstoffe aufweisen.

Es wurde bisher versucht, das Cadmium durch Zinn oder Zink zu ersetzen. Die bekannten Vorschläge mit AgSn0₂ und AgZnO-Kontaktwerkstoffen konnten jedoch insgesamt nicht die hochwertigen Eigenschaften von AgCdO-Kontaktstücken erreichen. Insbesondere bei Kontaktstücken aus AgS- n0₂ als Alternativwerkstoff zu AgCdO hat sich gezeigt, daß dieser aufgrund seiner höheren thermischen Stabilität nach Lichtbogeneinwirkung durch Bildung von Oxiddeckschichten einen gegenüber AgCdO erhöhten Übergangswiderstand aufweist. Dadurch treten im stromführenden Zustand des Schaltgerätes unzulässig hohe Übertemperaturen an den Schaltgliedern auf, die zu Schäden am Schaltgerät führen können. Andererseits weisen aber AgSn0₂-Kontaktstücke gegenüber AgCdO einen geringeren Abbrand auf, was zu einer erhöhten Kontaktlebensdauer führt. Daher kann vorteilhafterweise die Größe der benötigten Kontaktstücke im Vergleich zu AgCdO verringert werden, wodurch eine nicht unerhebliche Silbereinsparung erzielt wird.

Es ist bekannt, zur Verbesserung von AgSn0₂-Basiswerkstoffen weitere Metalloxide als zusätzliche Wirkkomponenten vorzusehen. Aus der GB-A-20 55 398 ist ein Kontaktwerkstoff bekannt, der speziell aus einer Silber-Legierung mit 3 bis 15 Gew.-% Zinn, 0,01 bis 1 Gew.-% Wismut und 0,1 bis 8,5 Gew.-% Kupfer hergestellt wird. Gegebenenfalls können bei diesem Werkstoff noch 0,01 bis 0,5 Gew.-% von einem oder mehreren Elementen der Eisengruppe vorhanden sein. Zur Herstellung des Kontaktwerkstoffes mit Metalloxiden werden dort die Silber-Metallegierungen als dünne Bleche bei 650 ° C für etwa 200 Stunden oxidiert. Von den solchermaßen erzeugten Kontaktwerkstoffen wurden elektrische Kontaktstücke hergestellt und hinsichtlich der Schalteigenschaften einerseits und der mechanischen Eigenschaften andererseits geprüft. Das Temperaturverhalten wurde nicht untersucht. Sofern die Ausgangslegierungen die Konstitution AgSnBiCu hatten, waren dabei jeweils vergleichsweise hohe Zinngehalte (> 8,5 %) vorhanden.

Aus der DE-A-27 54 335 ist weiterhin ein elektrischer Kontaktwerkstoff mit einer Metallkomponente als Hauptkomponente und als Rest einem Metalloxid als Nebenkomponente bekannt, bei dem die Metallkomponente im wesentlichen Silber mit oder ohne Zinn und die Metalloxidkomponente im wesentlichen Wismutoxid und Zinnoxid sind, wobei die Menge des Wismuts im Wismutoxid 1,5 bis 6 Gew.-% und die Gesamtmenge des Zinns aus der Metall- und der Metalloxidkomponente 0,1 bis 6 Gew.-% bezogen auf die Summe der Metallkomponente und des Metallanteils in der Metalloxidkomponente betragen. Zusätzlich kann die Metalloxidkomponente Kupfer- oder Zinkoxid als Zusatz enthalten, wobei in diesem Fall das Metall des Zusatzoxids 0,016 bis 1,2 Gew.-% bezogen auf die Summe der Metallkomponente und der Metalle der Metalloxidkomponenten beträgt. Bei den im einzelnen beschriebenen Werkstoffen, die hinsichtlich Härte, Verschweißneigung und Abbrand untersucht wurden, ist der Sn0₂-Gehalt meist gering, insbesondere unter 4 Gew.-%. Lediglich bei einem der DE-A-27 54 335 entnehmbaren Werkstoff (Beispiel 18) liegt der Sn-Anteil höher (4Bi-6Sn-1,2Cu-Ag), wobei in diesem Fall der Sn0₂-Volumenanteil an den Summenoxiden vergleichsweise gering ist.

Erprobungen haben ergeben, daß die bekannten Werkstoffe noch nicht die Bedürfnisse der Praxis erfüllen. Aufgabe der Erfindung ist es daher, spezifische Werkstoffe der Konstitution AgSn0₂Bi₂O₃C_{U}O für die Anwendung bei Niederspannungsschaltgeräten der Energietechnik anzugeben.

Die Aufgabe wird bei einem Werkstoff der Konstitution AgSn0₂Bi₂O₃C_{U}O erfindungsgemäß dadurch gelöst, daß der Sn0₂-Massenanteil im Bereich von 4 bis 8 %, der Bi₂0₃-Massenanteil zwischen 0,5 und 4 % und der CuO-Massenanteil zwischen 0,3 und 1 % liegen, mit der Maßgabe, daß der Kontaktwerkstoff ein Sinterwerkstoff ist, erhältlich aus einem inneroxidierten Legierungspulver (IOLP), wobei der Volumenanteil an Summenmetalloxid zwischen 10 und 25 % mit einem Sn0₂-Volumenanteil 70 % der Gesamtoxidmenge beträgt, und daß das Verhältnis der Massenanteile in Prozent von Sn0₂ zu CuO zwischen 8 : 1 und 12 : 1 liegt.

Der Erfindung lag die Erkenntnis zugrunde, daß eine Auswahl aus den in der GB-A-20 55 398 einerseits und der DE-A-27 54 335 andererseits hinsichtlich der dort vorhandenen Konzentrationsangaben dann Überraschend günstige Temperatureigenschaften hat, wenn obige Parameter erfüllt sind. Dabei kommt es insbesondere darauf an, daß der Werkstoff pulvermetallurgisch über inneroxidierte Legierungspulver hergestellt ist.

Weitere Einzelheiten und Vorteile der Erfindung ergeben sich aus der Beschreibung von Ausführungsbeispielen:
Bei der Herstellung von Sinterkontaktwerkstoffen werden im allgemeinen nur die Massenanteile in % (Massengehalt) angegeben. Ausgehend von einem konstanten Volumenanteil an Silber, bietet sich für die Optimierung des Eigenschaftsspektrums eine Variation der Wirkkomponenten bei vorgegebenem Volumenanteil der Summenmetalloxide an. Dieser beträgt bei der Erfindung zwischen 10 % und 25 %, wobei der Volumenanteil von Sn02 70 % ist. Wegen der unterschiedlichen Dichte der Oxide ist es sachgerecht, einerseits die Volumenanteile der Summenmetalloxide, andererseits speziell die Massenanteile in % der einzelnen Komponenten anzugeben, wie es bei den nachfolgenden Beispielen ausgeführt ist.

### Beispiel 1:

Aus 93,60 % Feinsilberkörnern, 5,20 % Zinnkörnern, 0,6 % metallischem Wismut als Bruchstücke und 0,6 % Kupfer in Stangenform wird eine Legierung aus AgSnBiCu der angegebenen Zusammensetzung bei 1353 K erschmolzen. Durch Zerstäuben der Schmelze in Wasser mit einer Druckverdüsungsanlage wird daraus ein gleich zusammengesetztes Legierungspulver erhalten. Nach dem Trocknen wird der Pulveranteil auf < 200 um abgesiebt. Dieser Anteil wird in sauerstoffhaltiger Atmosphäre zwischen 723 K und 872 K inneroxidiert, wonach ein Verbundpulver aus AgSn0₂Bi₂O₃Cu0 der Zusammensetzung in Massenanteilen von 92,10 % Ag, 6,50 % Sn0₂, 0,66 % Bi₂0₃ und 0,74 % CuO erhalten wird. Ein solches Verbundpulver ist quantitativ vollständig inneroxidiert und wird als sogenanntes IOLP bezeichnet.

Aus dem Verbundpulver werden durch Pressen in einer Matrize mit 600 MPa Kontaktstücke hergestellt. Für eine sichere Verbindungstechnik durch Hartlöten ist es dabei vorteilhaft, beim Pressen des Verbundpulvers eine zweite Schicht aus Reinsilber gemeinsam mit der Kontaktschicht zu einem Zweischichten-Kontaktstück zu verpressen. Die Sinterung der Kontaktstücke erfolgt bei 1173 K während einer Stunde an Luft. Durch Warmpressen bei 923 K mit 900 MPa werden die Kontaktstücke verdichtet. Eine weitere Verdichtung und Verfestigung wird durch eine zweite Sinterung bei 1173 K während einer Stunde an Luft und eine darauf folgende Kaltverdichtung mit 800 MPa erreicht.

Metallographische Schliffbilder zeigen, daß das Gefüge des so erzeugten Kontaktwerkstoffes fein und gleichmäßig mit einer mittleren Oxidteilchengröße von 1,5 um ist.

### Beispiel 2:

Bei einem weiteren Ausführungsbeispiel wurden Verfahrensschritte wie bei Beispiel 1 gewählt; es wurde jedoch von Ausgangsmaterialien folgender Zusammensetzung in Massenanteilen ausgegangen: 93,96% Feinsilberkörner, 4,00 % Zinnkörner, 1,64 % metallisches Wismut und 0,40 % Kupfer, woraus eine Legierung erschmolzen wird. Daraus wird in oben beschriebener Weise entsprechendes Legierungspulver erzeugt.

Nach innerer Oxidation des Legierungspulvers wird ein IOLP aus AgSn0₂Bi₂O₃Cu0 der Zusammensetzung in Massenanteilen von 92,70 % Ag, 5,01 % Sn0₂, 1,80 % Bi₂0₃ und 0,49 % CuO erhalten. Dieses IOLP ist Ausgangsmaterial für den Werkstoff und die daraus zu fertigenden Kontaktstücke.

Das Gefüge dieses Werkstoffes entspricht bis auf eine stärkere Umkörnung im wesentlichen dem Werkstoff nach Beispiel 1.

Von den erfindungsgemäß hergestellten Kontaktwerkstoffen wurde in einem Prüfschalter die Schweißkraft ermittelt. Die erhaltenen Meßwerte entsprechen im wesentlichen denen des aus inneroxidierten Legierungspulver hergestellten AgCd012Bi₂0₃ 1,0-Kontaktwerkstoffes. Darüber hinaus wurden in Motorschützen Lebensdauer- und Erwärmungsprüfungen durchgeführt. Wesentliche Kenngrößen sind dabei die AC4-Lebensdauer- schaltzahlen der Kontaktstücke und die Übertemperatur der Strombahnen. Im Vergleich zum AgCd012Bi₂0₃ 1,0-Werkstoffe liegen die Lebensdauerschaltzahlen etwa um den Faktor 1,8 höher, wobei sich bei den Übertemperaturen lediglich bis zu 10 ^{*} C höhere Werte ergaben.

Die Prüfdaten der neuen Werkstoffe sind in der Tabelle im Vergleich zum bekannten Werkstoff wiedergegeben.

Bei Werkstoffen nach der Erfindung wird also, ausgehend vom vorgegebenen Volumenanteil der Summenmetalloxide, der Zinngehalt auf einen geeigneten Bereich erniedrigt und damit zumindest der relative Bi₂0₃-Anteil erhöht, was zu unerwartet guten Ergebnissen führt.

## Patentansprüche

1. Niederspannungsschaltgeräte-Kontaktwerkstoff aus AgSn0₂, Bi₂0₃ und CuO, wobei
- der Sn0₂-Massenanteil im Bereich von 4 bis 8 %,
- der Bi₂0₃-Massenanteil zwischen 0,5 und 4 % und
- der CuO-Massenanteil zwischen 0,3 und 1 % liegen
mit der Maßgabe, daß
- der Kontaktwerkstoff ein Sinterwerkstoff ist, erhältlich aus einem inneroxidierten Legierungspulver (IOLP), wobei der Volumenanteil an Summenmetalloxid zwischen 10 und 25 % mit einem Sn0₂-Volumenanteil 70 % der Gesamtoxidmenge beträgt,
und daß
- das Verhältnis der Massenanteile in Prozent von Sn0₂ zu CuO zwischen 8 : 1 und 12 : 1 liegt.

2. Niederspannungsschaltgeräte-Kontaktwerkstoff nach Anspruch 1, dadurch gekennzeichnet, daß das Verhältnis der Massenanteile in % von Sn0₂ zu CuO etwa 9 : 1 beträgt.

3. Niederspannungsschaltgeräte-Kontaktwerkstoff nach Anspruch 2, dadurch gekennzeichnet, daß er in Massenanteilen 6,5 % Sn0₂, 0,66 % Bi₂0₃, 0,74 % CuO und als Rest Silber enthält.

4. Niederspannungsschaltgeräte-Kontaktwerkstoff nach Anspruch 1, dadurch gekennzeichnet, daß das Verhältnis der Massenanteile in % von Sn0₂ zu CuO etwa 10 : 1 beträgt.

5. Niederspannungsschaltgeräte-Kontaktwerkstoff nach Anspruch 4, dadurch gekennzeichnet, daß er in Massenanteilen 5,01 % Sn0₂, 1,80 % Bi₂0₃, 0,49 % CuO und als Rest Silber enthält.

## Claims

1. Low voltage switchgear contact material comprising AgSn0₂, Bi₂0₃ and CuO,wherein
- the Sn0₂ proportion by mass is in the range of from 4 to 8% ,
- the Bi₂0₃ proportion by mass is between 0.5 and 4% , and
- the CuO proportion by mass is between 0.3 and 1% ,
with the proviso that
- the contact material is a sintered material derived from an internally oxidised alloy powder, the proportion by volume in total metal oxide being between 10 and 25% with an Sn0₂ proportion by volume of 70% of the total oxide quantity, and that
- the ratio of proportions by mass in percent of Sn0₂ to CuO is between 8 : 1 and 12 : 1.

2. Low voltage switchgear contact material according to claim 1, characterised in that the ratio of proportions by mass in % of Sn0₂ to CuO is approximately 9 : 1.

3. Low voltage switchgear contact material according to claim 2, characterised in that in proportions by mass it contains 6.5 % Sn0₂, 0.66 % Bi₂0₃, 0.74 % CuO and the rest silver.

4. Low voltage switchgear contact material according to claim 1, characterised in that the ratio of proportions by mass in % of Sno₂ to CuO is approximately 10 : 1.

5. Low voltage switchgear contact material according to claim 4, characterised in that in proportions by mass it contains 5.01 % Sn0₂, 1.80 % Bi₂0₃, 0.49 % CuO and the rest silver.

## Revendications

1. Matériau de contact pour appareil interrupteur basse tension, constitué d'AgSn0₂, de Bi₂0₃ et de CuO,
- la proportion pondérale de Sn0₂ étant comprise entre 4 et 8 %,
- la proportion pondérale de Bi₂0₃ étant comprise entre 0,5 et 4 %, et
- la proportion pondérale de CuO étant comprise entre 0,3 et 1 %,
avec la condition
- que le matériau de contact soit un matériau fritté, que l'on peut obtenir à partir d'une poudre d'alliage oxydée intérieurement, la proportion en volume de la somme des oxydes métalliques étant comprise entre 10 et 25 % avec une proportion en volume de Sn0₂ supérieure ou égale à 70 % de la quantité totale des oxydes, et
- que le rapport des proportions pondérales en pourcentage de Sn0₂ à CuO soit compris entre 8:1 et 12:1.

2. Matériau de contact pour appareil interrupteur basse tension suivant la revendication 1, caractérisé en ce que le rapport des proportions pondérales en pourcentage de Sn0₂ à CuO est de 9:1 environ.

3. Matériau de contact pour appareil interrupteur basse tension suivant la revendication 2, caractérisé en ce qu'il contient, en proportions pondérales, 6,5 % de Sn0₂, 0,66 % de Bi₂0₃, 0,74 % de CuO, le reste étant de l'argent.

4. Matériau de contact pour appareil interrupteur basse tension suivant la revendication 1, caractérisé en ce que le rapport des proportions pondérales en pourcentage de Sn0₂ à CuO est compris entre 10:1 environ.

5. Matériau de contact pour appareil interrupteur basse tension suivant la revendication 4, caractérisé en ce qu'il contien en proportions pondérales 5,01 % de Sn0₂, 1,80 % de Bi₂0₃, 0,49 % de CuO, le reste étant de l'argent.
